# EUROPÄISCHE PATENTSCHRIFT

(11) **EP 1 169 492 B1**
(45) Veröffentlichungstag und Bekanntmachung des Hinweises auf die Patenterteilung: **25.09.2002**
(21) Anmeldenummer: 00934914.3
(22) Anmeldetag: 06.04.2000
(51) Int. Cl.: C23C 26/00, H01L 21/368, H01L 31/18

(54) **VERFAHREN ZUR HERSTELLUNG DÜNNER, SCHWER LÖSLICHER BESCHICHTUNGEN**
METHOD OF PRODUCING THIN, POORLY SOLUBLE COATINGS
PROCEDE DE REALISATION DE REVETEMENTS MINCES ET DIFFICILEMENT SOLUBLES

(30) Priorität: 06.04.1999 DE 19916403
(43) Veröffentlichungstag der Anmeldung: 09.01.2002
(73) Patentinhaber: Hahn-Meitner-Institut Berlin GmbH, 14109 Berlin (DE)
(72) Erfinder: FISCHER, Christian-Herbert, D-14169 Berlin (DE); MUFFLER, Hans-Jürgen, D-10789 Berlin (DE); LUX-STEINER, Martha, Christina, D-14163 Berlin (DE)
(74) Vertreter: Hoffmann, Heinz-Dietrich
(86) Internationale Anmeldenummer: DE0001173
(87) Internationale Veröffentlichungsnummer: WO00060135

(56) Entgegenhaltungen:
- EP-A- 0 580 019
- WO-A-99/48158
- US-A- 4 242 374

## Beschreibung

Die Erfindung betrifft ein Verfahren zur Herstellung dünner, schwer löslicher Beschichtungen auf Substraten mit beliebiger Morphologie. Dabei sollen bevorzugt keramische und oxidische Schichten, aber auch metallische sowie weitere chalkogenidische Schichten herstellbar sein.

Nach der Definition (vgl. "Technische Keramik" Herausgeber B. Thier, Vulkan Verlag, Essen 1988, Seiten 2 bis 25.) der Deutschen Keramischen Gesellschaft sind keramische Werkstoffe anorganisch, nichtmetallisch, in Wasser schwer löslich und zu wenigstens 30% kristallin. Sie können aber durch die Gruppe der Gläser, Glaskeramiken und anorganischen Bindemittel erweitert werden. Unterteilt werden die keramischen Werkstoffe in die beiden großen Gruppen "Funktionskeramik" und "Strukturkeramik". Bei der Strukturkeramik betrachtet man Werkstoffe auf Basis von Oxiden und Silikaten sowie von Carbiden, Nitriden, Boriden und Siliziden (MoSi₂) von Hauptgruppenelementen.

Bei systematischer Betrachtungsweise können unter "Oxidkeramik" alle keramischen Werkstoffe verstanden werden, die im Wesentlichen (>90%) aus einphasigen und einkomponentigen Metalloxiden bestehen. Im Gegensatz dazu bezeichnet man alle Werkstoffe auf Basis keramisch hergestellter Materialien aus dem System Bor, Kohlenstoff, Stickstoff, Silizium und u.U. Sauerstoff als "Nichtoxidkeramiken". Oxidkeramische Werkstoffe sind polykristalline Materialien aus reinen Oxiden oder Oxidverbindungen; sie weisen eine hohe Reinheit auf und sind in der Regel frei von Glasphase. Neben den hochschmelzenden Metalloxiden, wie z.B. Aluminium-, Zirkon-, Magnesium-, Titan- und Berylliumoxid, und Kalziumoxid kann man auch magnetkeramische Werkstoffe und Stoffe mit hoher Dielektrizitätskonstante, Piezokeramik, dazurechnen. Üblich ist aber die Beschränkung auf die hochschmelzenden Oxide. Siliziumdioxid (SiO₂) wird jedoch nicht unter die Oxidkeramik klassifiziert. Deshalb und auch in Berücksichtigung weiterer Oxide, die geeignet sind, aber nicht zu den keramischen Werkstoffen gehören, bezieht sich die Erfindung auch auf die Herstellung sowohl von keramischen als auch von oxidischen Schichten. Bei den oxidkeramischen Werkstoffen unterscheidet man weiterhin zwischen einfachen Oxiden und komplexen Oxiden. Hierzu zählen beispielsweise Chromit mit grobem Gefüge und Perowskite, Ferrite und Granate mit feinem Gefüge.

Schwer lösliche Schichten können bislang beispielsweise durch Sputtern oder Aufdampfen, mittels der Sol-Gel-Technik, der chemischen Badabscheidung oder der Deposition aus der Dampfphase (Metal Organic Chemical Vapor Deposition MOCVD) auf Oberflächen aufgebracht werden. Aus dem Aufsatz "Laser annealing of zinc oxide thin film deposited by spray-CVD" von G.K.Bhaumik et al., Elsevier Materials Science and Engineering B52 (1998) 25-31, ist es bekannt, einen polykristallinen ZnO-Film auf Quarz- und SiliziumSubstraten mittels der "Sprüh-CVD-Methode" aufzubringen. Der aufgebrachte Film kann dann zur Verbesserung seiner Kristallstruktur durch Laserbestrahlung erhitzt werden. Die Anlagerung von undotierten ZnO-Filmen durch Sprühpyrolyse mit wässriger Zinknitratlösung ist aus dem Aufsatz "Optical and electrical properties of undoped ZnO films grown by spray pyrolyse of zinc nitrate solution" von S.A. Studenikin et al., J.of Appl.Phys. Vol.83, No.4, 15.Feb.1998, 2104 -11) bekannt. Der Schwerpunkt dieses Aufsatzes liegt in der Ermittlung der Zusammenhänge zwischen der Pyrolysetemperatur und den strukturellen, elektrischen und optischen Eigenschaften des ZnO-Films. Unterschiedliche Temperaturen wurden durch Erhitzen der Probensubstrate, beispielsweise in Stickstoff bei 400°C, erreicht.

Beim Sputtern (vgl. für ZnO: "Use of a helicon wave excited plasma of aluminium-doped ZnO thin-film sputtering" von K.Yamaya et al., Appl. Phys.

Lett. 72(2), 12.Jan.1998, 235-37) werden Atome aus einer Metallkathode durch aufprallende lonen einer Gasentladung herausgelöst ("Kathodenzerstäubung"). Das zerstäubte Metall schlägt sich dann auf einer Oberfläche als gleichmäßige Schicht nieder. Mit Molekularstrahlepitaxie unter Benutzung von sauerstoffhaltigem Plasma bei Anwesenheit eines Mikrowellenfeldes können einkristalline ZnO-Dünnschichten auf c-planarem Saphir hergestellt werden (vgl. "Plasma assisted molecular beam epitaxy of ZnO on c-plane sapphire : Growth and characterisation" von Y.Chen et al., J.of Appl.Phys., Vol.84, No.7, 1.Oct.1998, 3912-18). ZnO-Fime mit guter Qualität können auch durch direkte Elektrodeposition aus wässrigen Lösungen bei einer niedrigen Prozesstemperatur hergestellt werden (vgl.: "reparation Of ZnO Films By Electrodepositon From Aqueous Solution" von S.Peulon at al., 13th Europ. Photovoltaic Solar Energy Conference, 23-27 October 1995, Nice, France, 1750-52). Bei der Sol-Gel-Technik (vgl. "Micostructure of TiO₂ and ZnO Films Fabricated by the Sol-Gel-Method" von Y.Ohya et al., J.Am.Ceram.Soc. 79[4] 825-30 (1996)) erstarren als Sol vorliegende Kolloid-Lösungen unter Reaktion mit Wasser und Entzug von Lösungsmittel mit den fest adsorbierten Lösungsmittelresten zu einem Gel, das an Oberflächen angelagert und getrocknet werden kann.

Beim Verfahren der chemischen Badabscheidung (Chemical Bath Deposition CBD, vgl. für ZnO/CdS/CIS/Mo-Strukturen: "Effects of Cd-Free Buffer Layer For CuInSe₂ Thin Solar Cells" von T.Nii et al., First WCPEC; Dec.5-9, 1994; Hawaii, 254-57) werden bei der Herstellung von schwer löslichen Metallchalkogenid-Schichten die beiden unterschiedlichen Varianten "SILAR-Verfahren" (Successive lonic Layer Adsorption and Reaction) und "Chalkogeno-Harnstoffverfahren" unterschieden.

Gegenstand der Veröffentlichung "CuInS₂ as an extremely thin absorber in an eta solar cell" von J. Möller et al. (Conference Proceedings of the 2nd World Conference and Exhibition on Photovoltaic Solar Energy Conversion, 6. - 10. Juli 1998, Seiten 209 - 211, XP 002110735 Vienna) ist ein von den oben genannten Methoden ausgehendes Verfahren zur verbesserten Herstellung dünner Metallchalkogenid-Schichten unter Angabe von verschiedenen Materialzusammensetzungen Bei diesem Verfahren wird zunächst eine Lösung einer Metallverbindung auf ein Substrat aufgebracht, sodass sich dort Ionen anlagern. Dem Substrat wird dann in einem Trocknungsprozess das Lösungsmittel entzogen. Danach wird ein chalkogenwasserstoffhaltiges Gas mit der angelagerten lonenschicht in Kontakt gebracht, um eine Reaktion mit den Metallionen hervorzurufen. Mit diesem Verfahren können homogene Metallchalkogenid-Schichten in gleichbleibender Qualität einfach hergestellt werden. Anwendung finden solche Schichten beispielsweise als Absorber- oder Pufferschichten in Solarzellen. Von dem in diesem Aufsatz beschriebenen Verfahren, das mit ILGAR-Verfahren (lonic Layer Gas Reaction) bezeichnet werden kann, geht die Erfindung als nächstliegendem Stand der Technik aus.

Gegenüber diesem bekannten Verfahren soll es **Aufgabe** der vorliegenden Erfindung sein, auch die Herstellung weiterer Oberflächenschichten in anderen Materialzusammensetzungen zu ermöglichen. Dabei soll das Verfahren trotzdem einfach in seinem Ablauf sein, auch in ökologischer und ökonomischer Hinsicht. Weiterhin soll durch die dann einsetzbaren Materialien ein erweitertes Anwendungsspektrum erreicht werden. Eine qualitativ verbesserte Beschichtung bei einer verbesserten Ausnutzung der eingesetzten Stoffe gegenüber den bekannten Beschichtungen mit Chalkogenid-Struktur ist als Unterpunkt in diesem Problemfeld ebenfalls anzustreben.

Als **Lösung** für das angegebene Hauptproblem ist deshalb ein Verfahren zur Herstellung dünner, schwer löslicher Beschichtungen auf Substraten mit beliebiger Morphologie vorgesehen mit den in Abhängigkeit von der gewünschten Schichtdicke zyklisch durchzuführenden nachfolgenden Verfahrensschritten zur Herstellung keramischer oder oxidischer Schichten :
I. Aufbringen zumindest einer geeigneten Ausgangssubstanz zum Schichtaufbau auf die Substratoberfläche,
II. Trocknen der gebildeten Ausgangssubstanz-Schicht in einem inerten Gasstrom oder durch Verdunstung,
III. Begasung der getrockneten Ausgangssubstanz-Schicht mit einem feuchten Reaktantgas zur Umwandlung in eine entsprechende Hydroxid- oder Komplex-Schicht,
IV. thermische Behandlung der gebildeten Hydroxid- oder Komplex-Schicht zur Bildung der jeweiligen Endschicht und anschließend
   in Abhängigkeit vom Auftreten nicht umgesetzter Ausgangskomponenten oder unerwünschter Nebenprodukte:
V. Spülen zu deren Entfernung und anschließendes Trocknen.

Eine andere Lösung der Problemstellung zur alternativen Herstellung metallischer Schichten ist durch ein analoges Verfahren mit mit den nachfolgenden Verfahrensschritten vorgesehen :
I. Aufbringen zumindest einer geeigneten Ausgangssubstanz zum Schichtaufbau auf die Substratoberfläche,
II. Trocknen der gebildeten Ausgangssubstanz-Schicht in einem inerten Gasstrom oder durch Verdunstung,
III. Begasung der getrockneten Ausgangssubstanz-Schicht mit einem feuchten, reduzierend wirkend Reaktantgas zur Bildung einer metallischen Schicht und
IV. thermische Behandlung der gebildeten Metall-Schicht zur Entfernung nicht umgesetzter Ausgangskomponenten oder unerwünschter Nebenprodukte.

Eine weitere Lösung der Problemstellung ist zur alternativen Herstellung anderer chalkogenidischer Beschichtungen ist außerdem durch ein analoges Verfahren mit mit den nachfolgenden Verfahrensschritten vorgesehen :
I. Aufbringen zumindest einer geeigneten Ausgangssubstanz zum Schichtaufbau auf die Substratoberfläche,
II. Trocknen der gebildeten Ausgangssubstanz-Schicht in einem inerten Gasstrom oder durch Verdunstung,
III. Begasung der getrockneten Ausgangssubstanz-Schicht mit einem feuchten Reaktantgas zur Umwandlung in eine entsprechende Hydroxid- oder Komplex-Schicht,
IIIa. Begasung der Hydroxid- oder Komplex-Schicht mit einem zusätzlichen, Chalkogenwasserstoffverbindungen enthaltenden Reaktantgaszur Bildung der chalkogenidischen Endschicht und
IV. thermische Behandlung der gebildeten Hydroxid- oder Komplex-Schicht und/oder der chalkogenidischen Endschicht.

Vorteilhafte Weiterbildungen der erfindungsgemäßen Verfahrens zur alternativen Herstellung von keramischen und oxidischen, metallischen oder andereren chalkogenidischen Schichten sind den einzelnen Unteransprüchen zu entnehmen. Deren Inhalt wird im Folgenden im Zusammenhang mit den allgemeinen Ausführungen zu der Erfindung implizit erläutert.

Mit den erfindungsgemäßen Verfahren können Filme von schwer löslichen Oxiden und generell von solchen Verbindungen, die sich durch Umsetzung einer trockenen festen Ausgangsverbindung mit einer gasförmigen Reaktionskomponente bilden, einfach hergestellt werden. Ausschlaggebend hierfür ist die zunächst erfolgende Hydrolyse der zur Erzielung einer homogenen Oberfläche getrockneten Ausgangssubstanz-Schicht durch ein feuchtes Reaktantgas zur Bildung von Hydroxiden oder Komplexen, beispielsweise Amminkomplexe bei Verwendung von feuchtem Ammoniak-Gas als Reaktantgas. Bei dem Reaktantgas kann es sich aber auch um einen anderen, bevorzugt basisch reagierenden Dampf oder u.U. um Wasserdampf allein handeln. Mit der Bezeichnung "Dampf" sollen immer feuchte Gase, d.h. ein Gemisch aus gasförmigem Wasser, basischem Gas und in den meisten Fällen einem inerten Trägergas, gemeint sein. Feuchtes Ammoniak-Gas entsteht durch einfaches "Durchblubbern" von Stickstoff durch eine Waschflasche mit wässriger Ammoniaklösung. Die Erzeugung metallischer Schichten durch Begasung erfordert entsprechend eine Behandlung mit reduzierend wirkenden Gasen.

Durch die der Begasung nachfolgende Durchführung einer thermischen Behandlung werden dann durch Wasserabspaltung - und bei Komplexen auch durch Ligandenabspaltung - die gewünschten keramischen oder oxidischen Oberflächen-Schichten oder anderen Endschichten erzeugt. Die thermische Behandlung der Hydroxid- oder Komplex-Schichten kann in einem separaten Verfahrensschritt nach der Begasung mit dem Reaktantgas erfolgen, beispielsweise durch Erhitzen der Schichten in einem Ofen. Sie kann aber auch prozessbegleitend bei der Begasung durch eine Erhöhung der Prozesstemperatur bewirkt werden. Durch Anwendung einer höheren Temperatur kann der optionale Reinigungsschritt u.U. entfallen, da dadurch bereits unerwünschte Substanzen aus dem Film entfernt werden können. In bestimmten Fällen kann sich sogar auch ohne Anwendung einer gezielt herbeigeführten Temperaturerhöhung unmittelbar ein Oxid bilden. Bei der Herstellung von chalkogenidischen Schichten kann sich die thermische Behandlung auf beide erforderliche Begasungen erstrecken. Die thermische Behandlung zur Bildung der jeweiligen Endschicht kann im Einzelfall auch im Sinne einer Entfernung von störenden Komponenten verstanden werden. Bei der Herstellung metallischer Schichten wird diese dazu benutzt, unerwünschte Nebenprodukte zu entfernen.

In der Regel handelt es sich bei der Ausgangssubstanz um eine Metallverbindung, beispielsweise Metallhalogenide wie ZnCl₂ oder AlCl₃, desjenigen Metalls, dessen Oxid, Keramik (z.B. ZnO, Al₂O₃) oder Metall als Endprodukt für die Beschichtung gewünscht ist. Das entsprechend gelöste Metallsalz wird dann auf das Substrat aufgebracht, getrocknet (ggfs. bis zu einer definierten Restfeuchte) und mit gasförmigen Reaktionspartnern umgesetzt.

Mit den erfindungsgemäßen Verfahren hergestellte Schichten können in der Solartechnik bei der Herstellung vieler Komponenten von Solarzellen Verwendung finden. In der Werkstofftechnik kann eine Beschichtung von allen möglichen glatten, rauen und porösen Substraten erfolgen. Weiterhin erlaubt das Verfahren durch den Einsatz von Ausgangssubstanz-Mischungen oder unterschiedlicher Ausgangssubstanzen und deren alternierender Verwendung, auch die Herstellung von homogen dotierten Schichten und Mischschichten sowie die Erzeugung von Multischichten. Einsetzbar sind die dünnen, schwer löslichen Beschichtungen insbesondere überall dort, wo ein erweiterter Oberflächenschutz gefragt ist. Hierbei kann es sich rein um den mechanischen und chemischen Schutz der Oberfläche handeln, aber auch um die Beeinflussung ihrer physikalischen und chemischen Oberflächeneigenschaften, wie beispielsweise Leitfähigkeit, Reflexions- und Absorptionsverhalten bzw. Katalyse oder Chemiesorption.

Als weitere Vorteile gegenüber bekannten Verfahren sind außerdem zu nennen :
- niedrige Kosten, da moderate, unkritische Prozessparameter, kein Vakuum
- Unempfindlichkeit gegen Variation der Prozessparameter
- einfache Schichtdickeneinstellung durch Anzahl der zu durchlaufenden Zyklen
- hohe Reproduzierbarkeit hergestellter Schichten
- homogene Beschichtung von Substraten mit beliebiger Oberfläche
- Beschichtung auch von abgeschatteten inneren Oberflächen
- vollständige Ausnutzung des Ausgangsmaterials und
- einfache Automatisierbarkeit.

Ausgehend von der Kristallstruktur einer Ausgangsverbindung wird beim Chalkogenisierungsschritt zur Bildung von Sulfiden, Seleniden oder Telluriden bei dem in der älteren deutschen Anmeldung DE 198 31 214 beschriebenen ILGAR-Verfahren in bestimmten Fällen auch die Kristallstruktur verändert.

Dieses bedarf aber einer Umwandlungsenergie, die bei der Durchführung des ILGAR-Verfahrens bei Raumtemperatur nur in begrenztem Maße vorhanden ist. Dies führt dort zu einem verringerten Umsatz des Ausgangsmaterials zum Endprodukt bzw. zu einer langsameren Reaktionsgeschwindigkeit, sodass Reste der Ausgangsverbindung im hergestellten Metallchalkogenid-Dünnfilm eingelagert bleiben und nur durch zusätzlich vorgesehene Spülschritte entfernt werden können. Mit einer Verringerung der Filmqualität und einer erhöhten Abscheidedauer ist somit beim ILGAR-Verfahren zu rechnen.

Bei den erfindungsgemäßen Verfahren kann demgegenüber eine Verbesserung erzielt werden. Hierzu ist zur alternativen Herstellung anderer chalkogenidischer Beschichtungen vorgesehen, dass diese nach der Umwandlung der getrockneten Ausgangssubstanz-Schicht in eine entsprechende Hydroxid- oder Komplex-Schicht mit einem zusätzlichen, Chalkogenwasserstoffverbindungen enthaltenden Reaktantgas begast werden. Durch diesen Reaktionsweg über die Bildung eines Metallhydroxids und Integration des Heizprozesses können deutlich höhere Umsätze erzielt werden, wodurch weniger Rückstände des Ausgangsmaterials im Endprodukt auftreten. Bei den Chalkogeniden auf Basis von Schwefel, Selen oder Tellur kann dabei ebenfalls feuchtes Ammoniak-Gas (NH₃) als zusätzliches Reaktantgas eingesetzt werden. Als mögliche Erklärung für diesen Effekt kann die niedrigere Aktivierungsenergie durch diesen Zwischenschritt angesehen werde. Zudem besitzen viele Metallhydroxide keine Kristallstruktur, sondern sind amorph. Dadurch sind sie weniger kompakt und lassen das Reaktantgas besser in die zu chalkogenisierende Schicht eindringen.

Der erhöhte Energiebedarf während der Kristallumwandlung kann im Sinne der allgemein bekannten Temperung natürlich auch direkt durch eine erhöhte Prozesstemperatur während des Chalkogenisierungsschritts bereitgestellt werden. Hierbei kann bereits das Beleuchten des Substrats mit einer Halogenlampe ausreichen. Eine Durchführung des Chalkogenisierungsschritts innerhalb eines Ofens ist ebenfalls möglich. Die genannten Maßnahmen führen zu reineren und höherwertigen Dünnfilmen bei gleichzeitiger Mengenverringerung des einzusetzenden chalkogenwasserstoffhaltigen Reaktantgases und reduzieren die Depositionszeit, da u.U. auf Spülschritte, die Zeit kosten und die Qualität des Endproduktes vermindern können, verzichtet werden kann. Bei Einführung der Hydroxid-Reaktion sind keine Ausgangsmaterial-Rückstände mehr zu erwarten, die hier auftretenden Nebenprodukte sind relativ leicht flüchtig und bei geeigneter Temperaturwahl im letzten Prozessschritt entfernbar. Soll die Kristallitgröße des Endprodukts unter Beibehaltung hohen Umsatzes dagegen klein bleiben, darf die Temperatur nur so gering wie nötig erhöht werden, sodass in einem solchen Fall die Kombination des Hydroxidschrittes mit einer geringfügig erhöhten Prozesstemperatur sinnvoll ist. Nano-Kristallite bekommen zunehmend Bedeutung in Forschung und Technik, weil sie zu Quantum-Size-Effekten im Dünnfilm führen, die Einfluss auf die optischen und elektrischen Eigenschaften des Materials haben.

**Ausbildungsformen der Erfindung** werden nachfolgend anhand der schematischen Figuren näher erläutert. Dabei zeigt:
- **Figur 1**: den erfindungsgemäßen Prozessablauf bei der Herstellung einer keramischen Beschichtung in einer geeigneten Anordnung und
- **Figur 2**: den erfindungsgemäßen Prozessablauf bei der Herstellung einer chalkogenidischen Beschichtung.

Die **Figur 1** zeigt die Herstellung einer Zinkoxidschicht auf einem amorphen Substrat **S**, das in einen im dreidimensionalen Raum verfahrbaren Substrathalter **SH** eingespannt ist. Zum Abdecken der einzelnen Bäder weist der Substrathalter **SH** einen Deckel **C** auf. Im einem **ersten Verfahrensschritt I** wird das Substrat **S** in eine geeignete Ausgangssubstanz **P** (Precursor) eingetaucht. Im gewählten Ausführungsbeispiel handelt es sich dabei um ein Lösungsbad **LB** mit der gelösten Metaliverbindung Zinkchlorid ZnCl₂. Nach dem Herausziehen befindet sich eine Ausgangssubstanzschicht **PL,** hier ZnCl₂, auf der Substratoberfläche.

Die ZnCl₂-Schicht wird in einem Gefäß **V** in einem **zweiten Verfahrensschritt II** zunächst getrocknet, beispielsweise durch Einleiten eines Gasstromes **GS.** Hierbei kann es sich um inerten Stickstoff handeln. In einem **dritten Verfahrensschritt III** wird dann wiederum im Gefäß **V** die getrocknete Ausgangssubstanzschicht **PLD** mit einem feuchten Reaktantgas **RG,** hier feuchtes Ammoniakgas, begast. Das feuchte Ammoniakgas wird durch einfaches Einleiten von Stickstoff N₂ in eine Waschflasche **B,** in der sich konzentrierte Ammoniaklösung NH₄OH und Wasser H₂O befinden, hergestellt. Nach der Begasung hat sich auf dem Substrat **S** eine Hydroxidschicht **HL** gebildet, im Ausführungsbeispiel Zinkhydroxid Zn(OH)₂. Zur Trocknung und Begasung können auch unterschiedliche Gefäße **V** eingesetzt werden.

In einem **vierten Verfahrensschritt IV** wird das mit dem Zinkhydroxid Zn(OH)₂ versehene Substrat **S** in einen Ofen **H** eingebracht. Durch Energiezufuhr wird in diesem Verfahrensschritt IV das Zn(OH)₂ durch Wasserabspaltung in Zinkoxid ZnO thermisch umgewandelt. Diese oxidische bzw. keramische Schicht **OL/CL** belegt das Substrat an seiner gesamten zugänglichen Oberfläche, auch der inneren, sicher und übt dort seine Funktionalität aus. Ein anschließender Verfahrensschritt des Spülens und Trocknens ist optional und hier nicht weiter dargestellt. Je nach gewünschter Schichtdicke können die genannten Verfahrensschritte mehrfach zyklisch durchlaufen werden.

In **Figur 2** ist der erfindungsgemäße Verfahrensablauf zur Herstellung anderer chalkogenidischer Beschichtungen am Beispiel von Cadmiumsulfid CdS schematisch dargestellt. Hier nicht weiter erläuterte Verfahrensschritte und Bezugszeichen sind der Beschreibung zur Figur 1 zu entnehmen. Nach der Durchführung der **Verfahrensschritte I bis III** mit Adsorption **P** (CdCl₂), Trocknung **PLD** (CdCl₂), Begasung (N₂+NH₃) und Hydroxid-Bildung **HL** (Cd(OH)₂) erfolgt ein **weiterer Verfahrensschritt IIIa,** bei dem die gebildete Hydroxid-Schicht HL (Cd(OH)₂) mit einem zusätzlichen, Chalkogenwasserstoffverbindungen enthaltenden Reaktantgas **CRG** (hier Schwefelwasserstoff H₂S) in Kontakt gebracht wird. Durch diesen Verfahrensschritt **IIIa,** dem Chalkogenisierungsschritt, wird eine chalkogenidische Beschichtung **CHL** in Form von Cadmiumsulfid (CdS) auf dem Substrat **S** erzeugt. Während der Durchführung der **Verfahrensschritte II-IIIa** ist die Prozesstemperatur **TP,** beispielsweise durch eine Durchführung der Verfahrensschritte in einem Muffelofen **H,** zur Verbesserung des Stoffumsatzes erhöht. Die thermische Behandlung im Verfahrensschritt **IV** erstreckt sich hier also auf beide Begasungen **III, IIIa.**

### Bezugszeichenliste

- **B**: Waschflasche
- **C**: Deckel
- **CHL**: chalkogenidische Schicht
- **CL**: keramische Schicht
- **CRG**: Chalkogenwasserstoffverbindungen enthaltendes Reaktantgas
- **H**: Ofen
- **HL**: Hydroxidschicht
- **LB**: Lösungsbad
- **OL**: oxidische Schicht
- **P**: Ausgangssubstanz
- **PL**: Ausgangssubstanzschicht
- **PLD**: getrocknete Ausgangssubstanzschicht
- **RG**: feuchtes Reaktantgas
- **S**: Substrat
- **SH**: Substrathalter
- **TP**: Prozesstemperatur
- **V**: Gefäß

## Patentansprüche

1. Verfahren zur Herstellung dünner, schwer löslicher Beschichtungen auf Substraten (S) mit beliebiger Morphologie mit den in Abhängigkeit von der gewünschten Schichtdicke zyklisch durchzuführenden nachfolgenden Verfahrensschritten zur Herstellung keramischer oder oxidischer Schichten (CL/OL):
I. Aufbringen zumindest einer geeigneten Ausgangssubstanz (P) zum Schichtaufbau auf die Substratoberfläche (S),
II. Trocknen der gebildeten Ausgangssubstanz-Schicht (PL) in einem inerten Gasstrom (GS) oder durch Verdunstung,
III. Begasung der getrockneten Ausgangssubstanz-Schicht (PLD) mit einem feuchten Reaktantgas (RG) zur Umwandlung in eine entsprechende Hydroxid- oder Komplex-Schicht (HL),
IV. thermische Behandlung der gebildeten Hydroxid- oder Komplex-Schicht (HL) zur Bildung der jeweiligen Endschicht (CL/OL) und anschließend
in Abhängigkeit vom Auftreten nicht umgesetzter Ausgangskomponenten oder unerwünschter Nebenprodukte:
V. Spülen zu deren Entfernung und anschließendes Trocknen.

2. Verfahren zur Herstellung dünner, schwer löslicher Beschichtungen auf Substraten (S) mit beliebiger Morphologie mit den in Abhängigkeit von der gewünschten Schichtdicke zyklisch durchzuführenden nachfolgenden Verfahrensschritten zur Herstellung metallischer Schichten :
I. Aufbringen zumindest einer geeigneten Ausgangssubstanz (P) zum Schichtaufbau auf die Substratoberfläche (S),
II. Trocknen der gebildeten Ausgangssubstanz-Schicht (PL) in einem inerten Gasstrom (GS) oder durch Verdunstung,
III. Begasung der getrockneten Ausgangssubstanz-Schicht (PLD) mit einem feuchten, reduzierend wirkend Reaktantgas (RG) zur Bildung einer metallischen Schicht und
IV. thermische Behandlung der gebildeten Metall-Schicht zur Entfernung nicht umgesetzter Ausgangskomponenten oder unerwünschter Nebenprodukte.

3. Verfahren zur Herstellung dünner, schwer löslicher Beschichtungen auf Substraten (S) mit beliebiger Morphologie mit den in Abhängigkeit von der gewünschten Schichtdicke zyklisch durchzuführenden nachfolgenden Verfahrensschritten zur Herstellung anderer chalkogenidischer Beschichtungen (CHL):
I. Aufbringen zumindest einer geeigneten Ausgangssubstanz (P) zum Schichtaufbau auf die Substratoberfläche (S),
II. Trocknen der gebildeten Ausgangssubstanz-Schicht (PL) in einem inerten Gasstrom (GS) oder durch Verdunstung,
III. Begasung der getrockneten Ausgangssubstanz-Schicht (PLD) mit einem feuchten Reaktantgas (RG) zur Umwandlung in eine entsprechende Hydroxid- oder Komplex-Schicht (HL),
IIIa. Begasung der Hydroxid- oder Komplex-Schicht (HL) mit einem zusätzlichen, Chalkogenwasserstoffverbindungen enthaltenden Reaktantgas (CRG) zur Bildung der chalkogenidischen Endschicht (CHL) und
IV. thermische Behandlung der gebildeten Hydroxid- oder Komplex-Schicht (HL) und/oder der chalkogenidischen Endschicht (CHL).

4. Verfahren nach einem der Ansprüche 1 bis 3,
**dadurch gekennzeichnet, dass**
die thermische Behandlung (IV) entweder durch separates Erhitzen der jeweiligen Schicht nach deren Bildung oder durch Erhöhen der Prozesstemperatur (TP) bei ihrer Bildung erfolgt.

5. Verfahren nach einem der Ansprüche 1 bis 4,
**dadurch gekennzeichnet, dass**
die zumindest eine Ausgangssubstanz (P) als Lösung mit einem vorzugsweise leicht flüchtigen Lösungsmittel vorliegt und das Aufbringen der Lösung auf das Substrat (S) durch Eintauchen (LB) oder Aufsprühen erfolgt.

6. Verfahren nach einem der Ansprüche 1 bis 5,
**dadurch gekennzeichnet, dass**
die Ausgangssubstanz (P) ein Salz ist.

7. Verfahren nach einem der Ansprüche 1 bis 6,
**dadurch gekennzeichnet, dass**
das feuchte Reaktantgas (RG) ein vorzugsweise basisch reagierendes Gas oder gasförmiges Wasser ist.

8. Verfahren nach einem der Ansprüche 1 bis 7,
**dadurch gekennzeichnet, dass**
die Ausgangssubstanz (P) eine Mischung verschiedener Verbindungen ist.

9. Verfahren nach einem der Ansprüche 1 bis 8,
**dadurch gekennzeichnet, dass**
unterschiedliche Ausgangssubstanzen (P) in den einzelnen Verfahrenszyklen eingesetzt werden, insbesondere in wiederkehrender Reihenfolge.

## Claims

1. Process for the preparation of thin, sparingly soluble coatings on substrates (S) having any desired morphology, which process comprises the following process steps for the preparation of ceramic or oxidic layers (CL/OL), which steps are to be carried out cyclically in dependence on the desired layer thickness:
I. application of at least one suitable precursor (P) for layer formation to the substrate surface (S),
II. drying of the resulting precursor layer (PL) in an inert gas stream (GS) or by evaporation,
III. gassing of the dried precursor layer (PLD) with a moist reactant gas (RG) in order to convert it into a corresponding hydroxide or complex layer (HL),
IV. thermal treatment of the resulting hydroxide or complex layer (HL) in order to form the respective final layer (CL/OL), and then
in dependence on the occurrence of unreacted precursor components or undesired by-products:
V. rinsing for the removal thereof, and subsequent drying.

2. Process for the preparation of thin, sparingly soluble coatings on substrates (S) having any desired morphology, which process comprises the following process steps for the preparation of metallic layers, which steps are to be carried out cyclically in dependence on the desired layer thickness:
I. application of at least one suitable precursor (P) for layer formation to the substrate surface (S),
II. drying of the resulting precursor layer (PL) in an inert gas stream (GS) or by evaporation,
III. gassing of the dried precursor layer (PLD) with a moist reactant gas (RG) having a reducing action, in order to form a metallic layer, and
IV. thermal treatment of the resulting metal layer in order to remove unreacted precursor components or undesired by-products.

3. Process for the preparation of thin, sparingly soluble coatings on substrates (S) having any desired morphology, which process comprises the following process steps for the preparation of other chalcogenidic coatings (CHL), which steps are to be carried out cyclically in dependence on the desired layer thickness:
I. application of at least one suitable precursor (P) for layer formation to the substrate surface (S),
II. drying of the resulting precursor layer (PL) in an inert gas stream (GS) or by evaporation,
III. gassing of the dried precursor layer (PLD) with a moist reactant gas (RG) in order to convert it into a corresponding hydroxide or complex layer (HL),
IIIa. gassing of the hydroxide or complex layer (HL) with an additional reactant gas containing hydrogen chalcogenide compounds (CRG) in order to form the chalcogenidic final layer (CHL), and
IV. thermal treatment of the resulting hydroxide or complex layer (HL) and/or of the chalcogenidic final layer (CHL).

4. Process according to any one of claims 1 to 3,
**characterised in that**
the thermal treatment (IV) is carried out either by separately heating the layer in question after its formation or by increasing the process temperature (TP) during its formation.

5. Process according to any one of claims 1 to 4,
**characterised in that**
the precursor (P), of which there is at least one, is in the form of a solution with a preferably readily volatile solvent, and the solution is applied to the substrate (S) by immersion (LB) or spraying.

6. Process according to any one of claims 1 to 5,
**characterised in that**
the precursor (P) is a salt.

7. Process according to any one of claims 1 to 6,
**characterised in that**
the moist reactant gas (RG) is a gas that preferably reacts basic, or is gaseous water.

8. Process according to any one of claims 1 to 7,
**characterised in that**
the precursor (P) is a mixture of various compounds.

9. Process according to any one of claims 1 to 8,
**characterised in that**
different precursors (P) are used in the individual process cycles, especially in recurring sequence.

## Revendications

1. Procédé pour fabriquer des revêtements minces et difficilement solubles sur des substrats (S) d'une morphologie quelconque avec les étapes de procédé suivantes à réaliser cycliquement en fonction de l'épaisseur de couche souhaitée pour fabriquer des couches en céramique ou par oxydation (CL / OL) :
I. application d'au moins une substance de départ (P) adaptée à la constitution de couches sur la surface du substrat (S),
II. séchage de la couche de substance de départ (PL) dans un courant de gaz inerte (GS) ou par évaporation,
III. exposition au gaz de la couche de substance de départ séchée (PLD) avec un gaz réactif (RG) humide pour la transformation en une couche d'hydroxyde ou de complexe (HL) correspondante,
IV. traitement thermique de la couche d'hydroxyde ou de complexe (HL) formée pour la formation de la couche finale (CL / OL) correspondante puis,
en fonction de la présence de composants de départ non transformés ou de produits secondaires non désirés :
V. balayage pour les éliminer et séchage consécutif.

2. Procédé pour fabriquer des revêtements minces et difficilement solubles sur des substrats (S) d'une morphologie quelconque avec les étapes de procédé suivantes à réaliser cycliquement en fonction de l'épaisseur de couche souhaitée pour fabriquer des couches métalliques :
I. application d'au moins une substance de départ (P) adaptée à la constitution de couches sur la surface du substrat (S),
II. séchage de la couche de substance de départ (PL) dans un courant de gaz inerte (GS) ou par évaporation,
III. exposition au gaz de la couche de substance de départ séchée (PLD) avec un gaz réactif (RG) humide qui a un effet réducteur pour la formation d'une couche métallique,
IV. traitement thermique de la couche métallique formée pour éliminer des composants de départ non transformés ou des produits secondaires non désirés.

3. Procédé pour fabriquer des revêtements minces et difficilement solubles sur des substrats (S) d'une morphologie quelconque avec les étapes de procédé suivantes à réaliser cycliquement en fonction de l'épaisseur de couche souhaitée pour fabriquer d'autres revêtements en chalcogénure (CHL) :
I. application d'au moins une substance de départ (P) adaptée à la constitution de couches sur la surface du substrat (S),
II. séchage de la couche de substance de départ (PL) dans un courant de gaz inerte (GS) ou par évaporation,
III. exposition au gaz de la couche de substance de départ séchée (PLD) avec un gaz réactif (RG) humide pour la transformation en une couche d'hydroxyde ou de complexe (HL) correspondante,
IIIa exposition au gaz de la couche d'hydroxyde ou de complexe (HL) avec un gaz réactif (CRG) supplémentaire qui contient des combinaisons d'hydrogène et de chalcogène pour la formation de la couche finale (CHL) en chalcogénure et
IV. traitement thermique de la couche d'hydroxyde ou de complexe (HL) et/ou de la couche finale (CHL) en chalcogénure formée.

4. Procédé selon l'une des revendications 1 à 3,
**caractérisé en ce que**
le traitement thermique (IV) est Obtenu soit par chauffage séparé de chaque couche après sa formation soit par augmentation de la température du processus (TP) lors de sa formation.

5. Procédé selon l'une des revendications 1 à 4,
**caractérisé en ce que**
la substance de départ (P), au moins au nombre d'une, est présente sous forme de solution avec un solvant de préférence facilement volatil et l'application de la solution sur le substrat (S) a lieu par immersion (LB) ou par pulvérisation.

6. Procédé selon l'une des revendications 1 à 5,
**caractérisé en ce que**
la substance de départ (P) est un sel.

7. Procédé selon l'une des revendications 1 à 6,
**caractérisé en ce que**
le gaz réactif (RG) humide est un gaz de préférence réagissant comme une base ou de l'eau gazéiforme.

8. Procédé selon l'une des revendications 1 à 7,
**caractérisé en ce que**
la substance de départ (P) est un mélange de différents composés.

9. Procédé selon l'une des revendications 1 à 8,
**caractérisé en ce que**
différentes substances de départ (P) sont utilisées dans les cycles de procédés particuliers notamment selon une succession récurrente.
